# EUROPÄISCHE PATENTANMELDUNG

(11) **EP 0 275 234 A2**
(43) Veröffentlichungstag der Anmeldung: **20.07.1988**
(21) Anmeldenummer: 88810007.0
(22) Anmeldetag: 07.01.1988
(51) Int. Cl.: G03C 5/52, G03C 1/04, G03C 1/76, G03C 1/80

(54) **Schichten für photographische Materialien**

(30) Priorität: 13.01.1987 CH 97/87
(71) Anmelder: ILFORD AG, CH-1701 Fribourg (CH)
(72) Erfinder: Eggert, Ute, Dr., CH-1700 Fribourg (CH); Engel, Andreas, Dr., CH-4102 Binningen (CH); Kramp, Ekkehard, Dr., CH-1723 Marly (CH)
(74) Vertreter: Matthews, Richard Nordan

(57) **Zusammenfassung**

Schichten für photographische Materialien, die ein Polysaccharid enthalten.

## Beschreibung

Die vorliegende Erfindung betrifft Schichten für photographische Materialien.

Photographische Materialien enthalten üblicherweise auf einem Träger ein oder mehrere gelatinehaltige Schichten, wobei mindestens eine dieser Schichten lichtempfindlich ist. In den lichtempfindlichen Schichten liegen Silberhalogenidemulsionen vor, welche jeweils für Licht bestimmter Wellenlänge sensibilisiert sein können. Neben Silberhalogenid weisen diese Schichten je nach Verwendung des entsprechenden Materials gegebenenfalls weitere Komponenten auf, wie z.B. Farbkuppler, Bildfarbstoffe oder Filterfarbstoffe.

Die lichtempfindlichen Schichten können in Nachbarschaft zu lichtunempfindlichen Gelatineschichten, sogenannten Hilfsschichten, angeordnet sein.

Hilfsschichten in photographischen Materialien sind frei von lichtempfindlichen Komponenten. Sie enthalten meist nur Gelatine und können in dieser Form oder mit geeigneten Zusätzen, wie z.B. Filterfarbstoffen, die verschiedensten Funktionen im Material übernehmen. Je nach Anordnung der Hilfsschichten im Material werden sie als Unter-, Zwischen- oder Schutzschichten bezeichnet.

Hilfsschichten sind in photographischen Materialien aus verschiedenen Gründen nötig, z.B. zur räumlichen Trennung benachbarter lichtempfindlicher Schichten, zur Verhinderung unerwünschter Wechselwirkungen, zur Haftvermittlung mit dem Schichtträger oder als Schutzschichten gegen mechanische Verletzungen.

Hilfsschichten, insbesondere Unterschichten, können auch dazu verwendet werden, eine als "Mottle" bezeichnete, besonders an homogenen Bildstellen in Form von Dichteschwankungen sehr störend hervortretende Erscheinung, zu eliminieren. Diesbezüglich ist zu bemerken, dass polyäthylenbeschichtete Papiere, die als Träger verwendet werden, in der Regel nicht völlig eben sind, sondern eine Oberflächenstruktur aufweisen. Diese Oberflächenstruktur wird durch den Auftrag von photographischen Giesslösungen annähernd ausgeglichen und verursacht auf diese Weise lokale Unterschiede im Auftragsgewicht, welche sich im verarbeiteten Material als "Mottle" äussern. Dieser Effekt lässt sich unterdrücken, wenn man den Träger nach dem in Research Disclosure, November 1984, 24844 beschriebenen Verfahren zunächst eine dünne Unterschicht aufbringt, die erst im erstarrten, jedoch noch nicht getrockneten Zustand mit den Lösungen der Oberschichten des Schichtensembles begossen wird.

Hilfsschichten vergrössern aber die Gesamtschichtdicke des photographischen Materials, wodurch Verarbeitungs- und Trocknungsgeschwindigkeit vermindert wird. Es ist daher vorteilhaft, wenn die Dicke der Hilfsschichten auf ein Minimum beschränkt werden kann. Aus denselben Gründen ist man auch bestrebt, die Dicke der lichtempfindlichen Schichten so gering wie möglich zu halten.

Aus giesstechnischen Gründen ist es aber äusserst schwierig, solch dünne Schichten herzustellen, da die entsprechenden Giesslösungen eine sehr geringe Viskosität besitzen. Mehrschichtgiessverfahren, wie Kaskaden- oder Vorhangguss, verlangen aber eine aufeinander abgestimmte Viskosität der verschiedenen gleichzeitig aufzutragenden Giesslösungen, da sonst eine Vermischung der Schichten erfolgt oder andere Begussstörungen auftreten.

Dünne Gelatineschichten, die nach der oben beschriebenen Methode im erstarrten Zustand weiterbegossen werden sollen, schmelzen zum Beispiel leicht wieder auf, wodurch ihre Funktion natürlich beeinträchtigt wird.

Aus der niedrigen Gelatinekonzentration solcher Giesslösungen ergibt sich ein weiteres Problem: Die Erstarrungsgeschwindigkeit gelatinehaltiger Giesslösungen nimmt nämlich mit abnehmender Gelatinekonzentration sehr stark ab, und unterhalb einer kritischen Konzentration erstarren sie überhaupt nicht mehr. Dies führt dazu, dass Schichten, die mit solchen sehr niederviskosen Giesslösungen hergestellt worden sind, in dem auf die Beschichtung erfolgenden Trocknungsschritt von der im Trockner zirkulierenden Luft verblasen werden und deshalb eine untolerierbare Gussqualität aufweisen.

Eine Aufgabe der vorliegenden Erfindung ist es daher, dünne Schichten für photographische Materialien vorzuschlagen, die sich trotz ihres geringen Gelatinegehalts hinsichtlich der Länge der Erstarrungszeit sowie der Festigkeit des bei der Erstarrung entstehenden Gels nicht von üblichen, gelatinereichen Schichten unterscheiden und die ferner ohne grossen Aufwand und ohne Giessprobleme herstellbar sind.

Eine Alternative zu dem eingangs erwähnten Verfahren der Mottle-Unterdrückung besteht darin, für die bildbestimmenden Schichten extrem hochviskose Giesslösungen zu verwenden. Dadurch lässt sich zwar der zur Ausglättung der Trägeroberfläche führende Ausgleichsvorgang so weit zurückdrängen, dass er bildmässig nicht stört, doch dafür müssen schwer lösbare Probleme, welche z.B. die Entgasung der Giesslösungen betreffen, in Kauf genommen werden. Wesentlich vorteilhafter wäre es deshalb, nieder- bis mittelviskose Giesslösungen einzusetzen, die so schnell erstarren, dass sich lokale Unterschiede im Auftragsgewicht auf der Oberfläche strukturierter Träger nicht ausbilden können.

Eine weitere Aufgabe der vorliegenden Erfindung besteht somit darin, photographische Schichten vorzuschlagen, die bereits bei Kontakt mit dem Schichtträger innerhalb kürzester Zeit gelieren.

Es wurde nun überraschenderweise gefunden, dass sich die genannten Aufgaben lösen lassen, wenn man zur Herstellung der Schichten spezifische Polysaccharide verwendet.

Gegenstand der vorliegenden Erfindung sind somit Schichten für photographische Materialien, dadurch gekennzeichnet, dass sie ein Polysaccharid enthalten, das extracellular durch bakterielle Fermentation von Glukose, Maltose, Sucrose oder Xylose, gegebenenfalls in Gegenwart von Hefe, oder Hefe- oder Caseinhydrolysat, gebildet wird und mit ein-, zwei- und/oder dreiwertigen Metallionen Gele ergibt, deren Erstarrungstemperatur zwischen 24 und 45°C liegt.

Weitere Gegenstände der Erfindung sind die Verwendung dieser Polysaccharide in Schichten, insbesondere in Hilfsschichten photographischer Materialien, photographische Materialien, die diese Schichten enthalten, sowie ferner ein Verfahren zur Erhöhung der Erstarrungsgeschwindigkeit gelatinehaltiger photographischer Schichten.

Die erfindungsgemäss verwendbaren Polysaccharide können durch die genannten Kohlehydrate, gegebenenfalls in Gegenwart der ebenfalls erwähnten Stickstoffquellen, erhalten werden. Sie bilden sowohl mit ein- als auch mit zwei- und/oder dreiwertigen Metallionen, vorzugsweise Alkali- und Erdalkalimetallionen wie Li⁺, Na⁺, K⁺, Mg²⁺, Ca²⁺, Sr²⁺ und Ba²⁺ aber auch B³⁺ und Al³⁺ und Uebergangsmetallionen wie Zn²⁺, Cu²⁺ und Ni²⁺ Gele, deren mechanische Festigkeit (Gelstärke) durch die jeweilige Zusammensetzung der entsprechenden Giesslösung innerhalb weiter Grenzen verändert werden kann. Dies gilt auch für die Erstarrungstemperatur der Giesslösung, die erfindungsgemäss zwischen 30 und 45°C liegt, also deutlich höher als für Gelatinelösungen typisch ist (12 bis 25°C). Nach dem Unterschreiten der Erstarrungstemperatur findet man - bei hinreichend grosser Metall ionenkonzentration - bereits nach Gelierzeiten von bis zu etwa 5 Sekunden Gelfestigkeiten, die bei Gelatinelösungen, wenn überhaupt, erst nach beträchtlich längeren Zeiten (über 10 Sekunden) erreicht werden können.

Die ausgeprägte Fähigkeit der erfindungsgemässen Giesslösungen zur schnellen Gelbildung bei einer gegenüber Gelatinelösungen deutlich erhöhten Temperatur bleibt überraschenderweise auch dann erhalten, wenn man das Polysaccharid mit vergleichsweise grossen Mengen an Gelatine oder anderen Giesslösungskomponenten wie Silberhalogenidemulsionen, Bildfarbstoffe, Farbkuppler, UV-Absorber, Härter usw. versetzt.

Als besonders vorteilhaftes Polysaccharid zur Verwendung in der erfindungsgemässen Schichten hat sich Gellan Gum erwiesen. Gellan Gum ist ein aus der Literatur bekanntes Polysaccharid, das durch aeroben biologischen Abbau eines geeigneten Fermentationsmediums mittels Pseudomonas elodea erhalten wird. Die Herstellung und Charakterisierung von Gellan Gum sowie dessen Verwendung in der Nahrungsmittelindustrie sind beispielsweise in US 4 326.052, US 4.326.053, US 4.503.084, Carbohydrate Research, 124 (1983), Seiten 135 bis 139, Food Technology, Vol. 37, April 1983, Seiten 63 bis 70 oder Gum and Stabilizers for the Food Industry, 2(1984), Seiten 201 bis 210, beschrieben. Hinweise auf eine photographische Verwendung sind in diesen Publikationen nicht enthalten.

Für die vorliegende Erfindung ist nur die deacetylierte Form des Gellan Gums von Bedeutung, welche z.B. als GELRITE oder K3A 123 von der Firma Merck & Co., Inc., Kelco Division, USA, in den Handel gebracht wird. Vorzugsweise wird von Gellan Gum die geklärte deacetylierte Form verwendet.

Ein weiteres geeignetes Polysaccharid ist das in der US-A-4,638,059 als XM-6 bezeichnete Fermentationsprodukt. Herstellung und Eigenschaften dieses Polysaccharids sind in dieser Patentschrift erwähnt. Es fehlen aber jegliche Hinweise auf eine photographische Anwendung.

Giesslösungen, die Gellan Gum enthalten, weisen je nach Konzentration dieses Polysaccharids relativ zu anderen Komponenten in den Giesslösungen eine ausgeprägte Erstarrungshysterese auf, d.h. die Aufschmelz- oder Remelttemperatur des Gels, welche in der Regel über 70°C beträgt, liegt deutlich höher als die Erstarrungstemperatur. Hingegen verhalten sich Giesslösungen, die XM-6 enthalten, thermoreversibel.

Zur Herstellung der erfindungsgemässen Schichten wird das Polysaccharid vorzugsweise in Form wässriger Lösungen verwendet. Die Konzentrationen dieser Lösungen betragen vorzugsweise 0,05 bis 2,0, insbesondere 0,1 bis 1,0 Gewichtsprozent. Erstarrungsgeschwindigkeit, Erstarrungstemperatur und Remelttemperatur sind durch Ionen ein-, zwei- und/oder dreiwertiger Metalle wie z.B. Li⁺, Na⁺, K⁺, Mg²⁺, Ca²⁺, Ba²⁺, Sr²⁺, B³⁺, Al³⁺, Zn²⁺, Cu²⁺ und Ni²⁺ in einem weiten Bereich kontrollierbar. Pro 100 g wässriger Lösung können im allgemeinen 2 bis 40 mMol an einwertigen Metallsalzen bzw. 0,05 bis 5 mMol an zweiwertigen bzw. 0,02 bis 0,2 mMol an dreiwertigen Metallsalzen zugegeben werden.

Anstelle des Polysaccharids allein können gegebenenfalls auch seine Mischungen mit Gelatine bei der Herstellung von photographischen Schichten verwendet werden. Vorzugsweise liegen dann Polysaccharid und Gelatine im Gewichtsverhältnis von 2:1 bis 1:150, insbesondere 2:1 bis 1:70 und vorallem 1:2 bis 1:50, vor. Erstarrungs- und Remelttemperatur solcher Lösungen sind abhängig von der Konzentration an Gelatine, Polysaccharid und der Konzentration und Art der zugegebenen Metallionen.

Den Giesslösungen können ferner die aus dem Stand der Technik bekannten Zusätze, wie z.B. die aus Research Disclosure, Dezember 1978, 17643, XI, bekannten Netzmittel hinzugefügt werden.

Die mit diesen Giesslösungen herstellbaren Schichten können eine sehr geringe Trockenschichtdicke aufweisen. Schichten mit Trockenschichtdicken von 0,05 bis 2, insbesondere von 0,05 bis 1,00 µm sind in vielen Fällen von grosser Bedeutung. Besonders geeignet sind solche Schichten als Unterschichten in photographischen Materialien, vorzugsweise Silberfarbbleichmaterialien. Für die Verwendung in Unterschichten von Silberfarbbleichmaterialien hat sich Gellan Gum besonders bewährt.

Für die Herstellung von Schichten mit sehr geringen Trockenschichtdicken eignen sich Giesslösungen, die eine Gelatinekonzentration von 0 bis 1,5 Gewichtsprozent besitzen. Sie bilden, wie aus Beispiel 4 hervorgeht, sehr schnell Gele mit bemerkenswert hoher Festigkeit, während entsprechende Lösungen ohne Polysaccharid auch bei sehr langer Wartezeit nicht gelieren und deshalb unbrauchbar sind.

Die erfindungsgemäss verwendbaren Polysaccharide ermöglichen auch die Herstellung von Giesslösungen, die unmittelbar nach dem Kontakt mit einem unbeschichteten oder bereits beschichteten Träger erstarren. Hierzu muss die Mischtemperatur, die sich momentan beim Auftragen der warmen Giesslösung auf den kalten Träger einstellt, unter der Erstarrungstemperatur der Giesslösung liegen. Ferner muss die Giesslösung die Fähigkeit besitzen, sehr schnell zu erstarren. Die Mischtemperatur wird durch die Anfangstemperatur und Wärmekapazität des gegebenenfalls vorbeschichteten Filmträgers sowie die Anfangstemperatur, Auftragsmenge und spezifische Wärme der Giesslösung bestimmt. Wählt man z.B. für die Anfangstemperatur des Filmträgers 20 bis 25°C und für diejenige der Giesslösung 40°C, so liegen die Mischtemperaturen unter den Bedingungen beispielsweise des Mehrfachkaskadengusses etwa zwischen 27 und 35°C. Die Erstarrungstemperatur der Giesslösung sollte deshalb z.b. durch Metallionen in den Bereich von 28 bis 38°C gebracht werden. Durch Abkühlung des Schichtträgers vor der ersten Giess-Stelle lässt sich die Auftragsmenge ohne Erhöhung der Mischtemperatur vergrössern. Entsprechende Giesslösungen enthalten vorzugsweise Mischungen aus Polysaccharid und Gelatine.

Schichten aus Polysaccharid und Mischungen aus Polysaccharid und Gelatine haften gut auf den in der Photographie üblichen Trägern, wie sie beispielsweise in Research Disclosure, Dezember 1978, 17643, XVII, beschrieben sind. Sie zeigen auch mit Gelatineschichten eine gute Verträglichkeit.

Durch Reaktion mit den in der Photographie üblichen Härtungsmitteln, die beispielsweise in Research Disclosure, Dezember 1978, 17643, X, zusammengefasst sind, kann der Quellfaktor, der ohne Härtung etwa 8 bis 10 beträgt, auf Werte von 2 bis 4 reduziert werden. Andererseits können die erfindungsgemässen Schichten in ungehärtetem oder teilweise gehärtetem Zustand auch zur Vergrösserung des Quellvolumens des Materials beitragen.

Photographisches Material gemäss vorliegender Erfindung enthält im einfachsten Fall auf einem Träger mindestens eine lichtempfindliche Schicht, die eines der genannten Polysaccharide aufweist. Weitere lichtempfindliche Schichten und auch Hilfsschichten können ebenfalls ein Polysaccharid enthalten. Materialien, die nur in Hilfsschichten besagtes Polysaccharid enthalten, sind gleichfalls photographische Materialien gemäss vorliegender Erfindung. Unter photographischem Material können in diesem Zusammenhang alle üblichen photographischen Materialien verstanden werden, wie z.B. Chromogenmaterialien, Farbdiffusionstransfermaterialien und insbesondere Silberfarbbleichmaterialien.

Bevorzugtes photographisches Material gemäss vorliegender Erfindung ist Silberfarbbleichmaterial, das auf einem Träger mindestens eine lichtempfindliche Schicht, mindestens eine einen bleichbaren Bildfarbstoff enthaltende Schicht und mindestens eine erfindungsgemässe Schicht als Hilfsschicht oder mindestens eine lichtempfindliche, einen bleichbaren Bildfarbstoff enthaltende Schicht und mindestens eine erfindungsgemässe Schicht als Hilfsschicht enthält. Vorzugsweise ist in solchen Materialien die Hilfsschicht eine Unterschicht.

In den folgenden Beispielen sind die Erstarrungseigenschaften der zur Herstellung der erfindungsgemässen Schichten verwendeten Giesslösungen beschrieben. Die zu diesen Beispielen gehörenden Figuren betreffen:
Figur 1: Messapparatur zur Bestimmung der Erstarrungsgeschwindigkeit und Gelfestigkeit
Figur 2: Erstarrungstemperatur eines Gemisches aus Gellan Gum und Gelatine in Abhängigkeit von der Konzentration an Kaliumionen
Figur 3: Abhängigkeit der Gelfestigkeit von der Abkühlzeit für Unterkühlung um 4,5, 9,5 und 27°C für eine Gelatinelösung, die 0,15 g Gellan Gum/100 g Lösung enthält.
Figur 4: Abhängigkeit der Gelfestigkeit von der Abkühlzeit für Unterkühlung um 4,1, 8,6 und 30°C für eine Gelatinelösung, die 0,30 g Gellan Gum/100 g Lösung enthält.

Zur Bestimmung der Erstarrungsgeschwindigkeit und Gelfestigkeit werden gemäss Fig. 1 500 µl der zu prüfenden Lösung in die aus Messing gefertigte und mittels PELTIER-Kühlung bzw. -Heizung (1) temperierbare Messküvette (2) von 2 x 2 cm² Grundfläche gebracht. Die Temperatur der 1250 µm dicken Lösungsschicht wird mit einem geeichten Thermoelement gemessen. Zum Zeitpunkt t = 0 wird die Solltemperatur von ihrem Anfangswert (40 bzw. 45°C) auf den gewünschten Endwert (im Regelfall 7,5°C) abgesenkt. Nach einer - systematisch variierten - Wartezeit t lässt man dann einen bis dahin durch eine Magnetspule (3) in seiner Ruheposition d₀ = 1450 µm gehaltenen Prüfkörper aus Eisen (Grundfläche 0,5 cm², Masse 2,7 g) (4), der an der Unterseite durch eine Schicht aus Polyacrylglas thermisch isoliert ist, auf das sich bildende Gel herabfallen. Die resultierende Position d über dem Zellboden wird mit Hilfe eines induktiv arbeitenden Distanzfühlers (5) erfasst und von einem Zweifachschreiber (6) - zusammen mit der Isttemperatur - registriert. Je höher die Endposition über der Küvettengrundfläche, um so grösser die Gelfestigkeit: d ist also ein direktes Mass für die Gelfestigkeit.

Führt man die Lösungstemperatur wieder auf den Anfangswert zurück, so sieht man unmittelbar, ob und gegebenenfalls bei welcher Temperatur sich das Gel wieder aufschmelzen lässt. Hält man andererseits die Kühlzeit auf einem festen Wert von etwa 10 sec., so lässt sich durch systematische Aenderung der jeweils eingestellten Temperatur die Grenztemperatur ermitteln, bei der die Position d von Null abzuweichen beginnt, bei der also der Geliervorgang einsetzt.

Die folgenden Beispiele erläutern die Erfindung, ohne sie darauf zu beschränken.

### Beispiel 1: Herstellung einer Unterchicht aus Gellan Gum mit einer Trockenschichtdicke von 0,12 µm

Zur Herstellung eines photographischen Materials für das Silberfarbbleichverfahren werden auf einen polyäthylenbeschichteten Papierträger die folgenden Schichten aufgetragen:
eine Unterschicht, die pro m² 0,12 g GELRITE und 30 mg Magnesiumsulfat enthält,
eine rotempfindliche Schicht, die pro m² 1,20 g Gelatine und 0,30 g Silber als Silberbromojodidemulsion mit 2,6 Mol% Jodid und 140 mg des Cyanfarbstoffs der Formel enthält,
eine Gelatinezwischenschicht aus 1,5 g/m² Gelatine,
eine grünempfindliche Schicht, die pro m² 2,00 g Gelatine, 0,27 g Silber als Silberbromojodidemulsion mit 2,6 Mol % Jodid und 162 mg des Magentafarbstoffs der Formel enthält,
eine Filtergelbschicht aus 0,04 g/m² Kolloidsilber und 0,054 g/m² des Gelbfarbstoffs der Formel eine blauempfindliche Schicht, die pro m² 0,90 g Gelatine, 0,22 g Silber als Silberbromojodidemulsion mit 2,6 Mol% Jodid und 80 mg des Farbstoffs der Formel (102) enthält, und
eine Gelatineschutzschicht aus 0,8 g/m² Gelatine.

Das Material enthält ausserdem 100 mg/m² des Gelatinehärters 2,4-Dichlor-6-hydroxytriazin.

Das Material wird in der üblichen Weise hinter einem Stufenkeil belichtet und wie folgt verarbeitet:
Entwicklung 1,5 Minuten
Wässerung 0,5 Minuten
Silber- und Farbbleichung 1,5 Minuten
Wässerung 0,5 Minuten
Fixierung 1,5 Minuten
Wässerung 3,0 Minuten
Trocknung
Die Temperatur der entsprechenden Bäder beträgt 30°C.

Das Entwicklerbad enthält pro Liter Lösung folgende Komponenten:
Natriumsulfit 3,0 g
Kaliumsulfit 19,9 g
Lithiumsulfit 0,6 g
1-Phenyl-3-pyrazolidinon 1,0 g
Hydrochinon 12,0 g Kaliumcarbonat 29,1 g
Kaliumbromid 1,5 g
Benztriazol 0,5 g
Aethylendiamintetraessigsäure (Natriumsalz) 4,0 g

Das Farbbleichbad weist pro Liter Lösung folgende Zusammensetzung auf:
konzentrierte Schwefelsäure 56,3 g
m-Nitrobenzolsulfonsäure (Natriumsalz) 6,0 g
Kaliumiodid 8,0 g
Hydroxyäthylpyridiniumchlorid 2,4 g
2,3-Dimethylchinoxalin 2,5 g
4-Mercaptobuttersäure 1,8 g

Das Fixierbad enthält pro Liter Lösung:
Ammoniumthiosulfat 200 g
Ammoniumbisulfit 12 g
Ammoniumsulfit 39 g

Man erhält ein positives Bild des aufbelichteten Graukeils mit gutem Kontrastgleichgewicht. Zwischen Träger und photographischem Element besteht eine sehr gute Haftung.

### Beispiel 2: Herstellung einer Unterschicht aus einer Mischung von Gellan Gum und Gelatine mit einer Trockenschichtdicke von 1,00 µm.

Es wird ein photographisches Element gemäss Beispiel 1 hergestellt, das jedoch eine Unterschicht aus 0,88 g/m² Gelatine, 0,12 g/m² GELRITE und 30 mg/m² Magnesiumsulfat enthält.

Das Material wird wie in Beispiel 1 angegeben belichtet und verarbeitet. Man erhält ähnlich gute Bilder wie in Beispiel 1.

### Beispiel 3: Erstarrungseigenschaften zusatzfreier Gelatinelösungen (Vergleichsbeispiel).

Von wässrigen Lösungen einer handelsüblichen Knochengelatine werden bei pH 5,7 und Konzentrationen zwischen 1 und 6 % die Erstarrungszeit, die Erstarrungstemperatur und die maximale Gelfestigkeit mit der in Fig. 1 beschriebenen Apparatur gemessen. Die Resultate sind in Tabelle 1 zusammengestellt.

Aus Tabelle 1 ist zu ersehen, dass mit zunehmender Gelatinekonzentration die Erstarrungszeit abnimmt, die Erstarrungstemperatur sowie die max. Gelfestigkeit sich jedoch erhöhen. Gelatinelösungen mit einer Konzentration von unter 1,5 % Gelatine erstarren unter den gegebenen Bedingungen nicht mehr.

Die bei der Abkühlung gebildeten Gele schmelzen sehr leicht wieder auf: je kürzer die Erstarrungszeit t_{E}, um so niedriger die Remelttemperatur Tᵣₑₘ. Typische Werte für Tᵣₑₘ liegen zwischen 8 und 23°C.

### Beispiel 4: Erfindungsgemässe Giesslösungen zur Herstellung dünner Unterschichten, wobei die Giesslösungen Gellan Gum enthalten.

0,5 % einer wässrigen Lösung von Gellan Gum werden mit verschiedenen Konzentrationen von Metallsalzen versetzt und wie in Beispiel 3 hinsichtlich ihrer Erstarrungstemperatur (T_{E}) und max. Gelfestigkeit (d) untersucht: Art und Konzentration des Metallsalzes sowie die entsprechenden Messresultate sind in Tabelle 2 wiedergegeben.

Die Werte in Tabelle 2 zeigen, dass alle Lösungen eine Gelfestigkeit erreichen, die man in Beispiel 3 erst bei höheren Gelatinekonzentrationen erhält. Die Erstarrungstemperaturen liegen je nach Salz und Konzentration dieses Salzes zwischen 30 und 40°C. Die Erstarrungszeiten sind trotz der niedrigen Konzentration an Gellan Gum kürzer als drei, teilweise sogar kürzer als eine Sekunde.

Die aus obigen Lösungen gebildeten Gele schmelzen unterhalb 45°C nicht mehr auf.

Aehnliche Resultate erhält man, wenn man entsprechende wässrige Lösungen des Polysaccharids XM-6 in Kombination mit den genannten Metallsalzen verwendet. Die so erhaltenen Gele sind jedoch thermoreversibel.

### Beispiel 5: Erfindungsgemässe Giesslösungen zur Herstellung dünner Unterschichten, wobei die Giesslösungen eine Mischung aus Gellan Gum und Gelatine enthalten.

Man verfährt wie in Beispiel 4 beschrieben, verwendet aber wässrige Lösungen, die 1 % einer Knochengelatine und 0,5 % Gellan Gum mit unterschiedlichen Metallsalzzusätzen enthalten. Die Resultate sind in Tabelle 3 zusammengestellt.

Die Werte in Tabelle 3 zeigen, dass alle Lösungen eine Gelfestigkeit erreichen, die man in Beispiel 3 erst bei Gelatinekonzentrationen von über 3,5 % erhält. Die Erstarrungstemperaturen liegen je nach Salz und Konzentration dieses Salzes zwischen 30 und 40°C. Die Erstarrungszeiten sind trotz der niedrigen Konzentration an Gellan Gum kürzer als drei, teilweise sogar kürzer als eine Sekunde.

Die aus obigen Lösungen gebildeten Gele schmelzen unterhalb 45°C nicht mehr auf.

Aehnliche Resultate erhält man, wenn man entsprechende wässrige Lösungen des Polysaccharids XM-6 in Kombination mit dem genannten Metallsalz verwendet. Die so erhaltenen Gele sind jedoch thermoreversibel.

### Beispiel 6: Reduzierung des Mottle-Effekts.

Zur Herstellung eines photographischen Materials für das Silberfarbbleichverfahren werden an zwei durch eine Erstarrungszone voneinander getrennten Giessstellen 1 und 2 die folgenden Schichten auf einen Polyäthylen-beschichteten Papierträger aufgebracht:
Giessstelle 1: eine Unterschicht in den Varianten a, b oder c (siehe unten)
Giessstelle 2: eine rotempfindliche Schicht, eine Gelatinezwischenschicht, eine grünempfindliche Schicht, eine Filtergelbschicht, eine blauempfindliche Schicht sowie eine Gelatineschutzschicht

Diese Schichten haben die folgende Zusammensetzung:
Unterschicht, Variante a: enthält pro m² 0,54 g Gellan Gum (K3A 123) sowie 60 mg Bariumnitrat
Unterschicht, Variante b: enthält pro m² 0,48 g Gellan Gum, 1,2 g Gelatine sowie 60 mg Bariumnitrat
Unterschicht, Variante c: enthält pro m² 0,54 g Gellan Gum sowie 21 mg Nickelsulfat

In einer vierten Materialvariante d wird die Unterschicht ganz weggelassen.

Die rotempfindliche Schicht enthält pro m² 1,20 g Gelatine und 0,30 g Silber als Silberbromojodidemulsion mit 2,6 Mol% Jodid und 153 mg des Cyanfarbstoffs der Formel

Die Gelatinezwischenschicht besteht aus 1,5 g/m² Gelatine,

Die grünempfindliche Schicht enthält pro m² 2,00 g Gelatine, 0,27 g Silber als Silberbromojodidemulsion mit 2,6 Mol % Jodid und 186 mg des Magentafarbstoffs der Formel

Die Filtergelbschicht enthält 0,04 g/m² Kolloidsilber und 0,059 g/m² des Gelbfarbstoffs der Formel

Die blauempfindliche Schicht enthält pro m² 0,90 g Gelatine, 0,22 g Silber als Silberbromojodidemulsion mit 2,6 Mol% Jodid und 87 mg des Farbstoffs der Formel (105).

Die Gelatineschutzschicht besteht aus 0,8 g/m² Gelatine.

Das Material enthält ausserdem in der Unterschicht 19 (Varianten a und c) bzw. 29 mg/m² (Variante b), in den übrigen Schichten insgesamt 100 mg/m² des Gelatinehärters 2,4-Dichlor-6-hydroxytriazin (Kaliumalz). Der pH der Lösung liegt durchweg bei 6,5.

Die bei 45°C vergossenen Untergusslösungen haben bei 40°C eine Viskosität von 5,6 (Varianten a und c) bzw. 7,4 mPa·s (Variante b); die Erstarrungstemperatur liegt für die Varianten a und b bei 34,5°C, für Variante c bei 31,5°C. Mittels Vorheizung des unbeschichteten Trägers auf etwa 30°C sowie durch einen hinreichenden Abstand zwischen der ersten Giessstelle und der nachfolgenden, oben erwähnten Erstarrungszone wird erreicht, dass die Temperatur der begossenen Bahn über eine Zeitspanne von 1,5 bis 2 Sekunden oberhalb 39°C verbleibt, die vergossene Unterschichtlösung also eine tiefe Viskosität behält, bevor durch Abkühlung auf 7°C der Erstarrungsvorgang einsetzt.

Grossflächige Proben des fertigen Materials werden zur Charakterisierung ihres Mottle-Effekts einer homogenen Graubelichtung unterworfen und wie in Beispiel 1 beschrieben, verarbeitet.

Die Stärke des nach der Verarbeitung resultierenden Mottle-Effekts wird visuell mit Noten von 1 bis 6 beurteilt. Dabei entspricht Note 1 einem völlig homogenen und Note 6 einem stark inhomogenen Bildeindruck. Note 6 würde gänzlich unbrauchbare Resultate bezeichnen, während Noten zwischen 2 und 4 durchaus akzeptablen Ergebnissen entsprechen.

Die Varianten a bis c ergeben Mottle-Noten zwischen 2,5 bis 3,5 (schwaches Mottle), die Referenzprobe d eine Mottle-Note von 5,5 (sehr starkes Mottle), siehe Tabelle 4.

### Beispiel 7: Verwendung von Gellan Gum in Kombination mit einem Gelatinehärter.

Es werden drei Schichten auf transparentem Träger hergestellt:
Schicht a besteht aus 1 g Gellan Gum pro m².
Schicht b besteht aus 1 g Gellan Gum und 2 mg des Härtungsmittels 2,4-Dichlor-6-hydroxytriazin-Kaliumsalz pro m².
Schicht c besteht aus 1 g Gellan Gum und 4 mg 2,4-Dichlor-6-hydroxytriazin-Kaliumsalz pro m².

An mikroskopischen Dünnschichten wird zunächst die Trockenschichtdicke und dann die Schichtdicke der mit Wasser gequollenen Schicht gemessen. Die daraus resultierenden Quellfaktoren sind in Tabelle 5 angegeben. Die durch das Härtungsmittel verminderte Quellung ist deutlich ersichtlich.

### Beispiel 8: Für Hilfsschichten geeignete, höher konzentrierte Giesslösungen mit modifizierten Erstarrungseigenschaften.

Man stellt wässerige, auf pH 6,5 eingestellte Lösungen der folgenden Zuammensetzung her:
a) Gelatine :8,5 g auf 100 g Lösung
   Gellan Gum : 0 bzw. 0,3 g pro 100 g Lösung
   Kaliumnitrat: Gehalt variiert zwischen 1 und 3 mmol auf 100 g Lösung
b) Gelatine : 5,0 g auf 100 g Lösung
   Bariumnitrat: 0,23 mmol auf 100 g Lösung
   Gellan Gum : 0,15 bzw. 0,30 g auf 100 g Lösung
c) wie b; anstelle von Gellan Gum wird hingegen XM-6 in Mengen zwischen 0,1 und 0,3 g auf 100 g Lösung eingestzt
d) wie b; anstelle von Gellan Gum wird jedoch Dextransulfat verwendet, und zwar 0,5 g auf 100 g Lösung. (Dextransulfat ist eine aus US 3,762,924 bekannte, die Erstarrungstemperatur von wässrigen Gelatinelösungen erhöhende Verbindung.)
e) wie b; die Giesslösung enthält jedoch zusätzlich noch eine UV-Absorber-Emulsion nach RD 27 832, und zwar 1,0 g auf 100 g Lösung
f) Gelatine: 8,5 g auf 100 g Lösung
   Bariumnitrat: 0,75 mMol auf 100 g Lösung
   Gellan Gum: 0,085 g auf 100 g Lösung
und untersucht sie auf die eingangs beschriebene Weise auf ihre Erstarrungscharakteristik.

Die Erstarrungstemperatur T_{E} lässt sich, wie Fig. 2 am Beispiel von Gellan Gum zeigt, bei den erfindungsgemässen Lösungen durch zweckmässige Wahl der Kationenkonzentration zwischen 23 und 45°C verschieben (Varianten a und b). Bei Abkühlung unter ihre Erstarrungstemperatur erstarren die genannten Lösungen schnell, und zwar bei hinreichenden Polysaccharid- und Salzgehalten innerhalb einer Sekunde. Dies gilt auch dann, wenn die Unterkühlung nur 4°C erreicht, die Endtemperatur also weit oberhalb des für reine Gelatinelösungen typischen Bereichs (10-24°C) verbleibt. In den Fig. 3 und 4 ist die Abhängigkeit der Gelfestigkeit d von der Abkühlzeit t für verschiedene Temperaturen der Unterkühlung dargestellt, wobei t₀ diejenige Zeit ist, die benötigt wird, die Probe auf die Erstarrungstemperatur T_{E} abzukühlen. Die bei nur geringer Unterkühlung erzielte Gelfestigkeit bleibt deutlich unter dem max. erzielbaren Wert. Sie entspricht aber immer noch der Gelfestigkeit einer 30 Sekunden lang bei 7°C gehaltenen 3%igen Gelatinelösung.

Wird Gellan Gum durch XM-6 ersetzt (Variante c), so erhält man ähnliche Resultate. Verwendet man hingegen das z.B. in US 3 762 924 beschriebene Dextransulfat (Variante d), so steigt die Viskosität zu extrem hohen Werten an (950 mPa·s bei 40°C. Uebliche Viskositäten für Mehrfachguss liegen unter 100 mPA·s), während sich die Erstarrungstemperatur nur wenig - von 18 auf 25°C -erhöht. Andererseits spielt es keine Rolle, ob die Gelatinelösung frei von speziellen Schichtzusätzen ist oder für Hilfsschichten typische Zusätze wie z.B. UV-Absorber-Emulsionen enthält: Lösung e unterscheidet sich hinsichtlich ihres Erstarrungsverhaltens nicht von Lösung b.

Werden die aus den erfindungsgemässen Giesslösungen hergestellten Schichten wieder erwärmt, so findet man charakteristische Unterschiede gegenüber reinen Gelatinegelen: Reine Gelatinelösungen schmelzen bei relativ tiefen Remelttemperaturen wieder vollständig auf; sie sind deshalb sehr empfindlich gegenüber der im Trockner zirkulierenden Luft. Die erfindungsgemässen Schichten behalten hingegen bei Temperaturen von 25 bis 30°C ihre ursprüngliche Festigkeit fast vollständig bei. Derartige Schichten können somit bei relativ hohen Temperaturen getrocknet werden, ohne dass es zur Ausbildung von Anschmelzstreifen kommt.

Das gilt selbst dann, wenn man die Polysaccharid-Menge auf den hundertsten Teil der Gelatinemenge absenkt (Variante f). Auch in diesem Fall lassen sich noch eine markante Erhöhung der Erstarrungstemperatur bis auf 39°C, eine kurze Erstarrungszeit (etwa 1 sec) sowie eine bemerkenswerte Resistenz der gebildeten Gelschichten gegen das Wiederaufschmelzen nachweisen: Nach Erwärmung auf 40°C verbleibt ihre Gelfestigkeit mit einem d-Wert von 300 µm immer noch auf einer Höhe, die der bei tiefer Temperatur (5°C) erreichten Maximalfestigkeit eines dreiprozentigen Gelatinegels (vgl. hierzu Tabelle 1 aus Beispiel 3) entspricht.

### Beispiel 9: Emulsionshaltige Giesslösungen mit modifizierten Erstarrungseigenschaften.

Man stellt die nachfolgend beschriebenen Giesslösungen her.

### Giesslösungen für das Silberfarbbleichverfahren:

a) 100 g eines rotempfindlichen Giesslösungsansatzes enthalten 4 g Gelatine, 0,58 g Silber als sensibilisierte und stabilisierte Silberbromojodidemulsion mit 2,6 Mol-% Jodid, 306 mg des in Beispiel 6 beschriebenen Cyanfarbstoffs, 60 mg Bariumnitrat sowie Gellan Gumm-Zusätze zwischen 0 und 0,4 g. Der pH liegt jeweils bei 6,5.
b) 100 g eines blauempfindlichen, ebenfalls auf pH 6,5 gestellten Lösungsansatzes enthalten 3,8 g Gelatine, 0,89 g Silber als sensibilisierte und stabilisierte Silberbromojodidemulsion mit 2,6 Mol-% Jodid, 365 mg des in Beispiel 6 vorgestellten Gelbfarbstoffs, 60 mg Bariumnitrat sowie Gellan Gum-Zusätze zwischen 0 und 0,4 g.
c) 100 g eines grünempfindlichen, auf pH 6,5 gestellten Lösungsansatzes enthalten 5,2 g Gelatine, 0,52 g Silber als sensibilisierte und stabilisierte Silberbromojodidemulsion mit 2,6 Mol-% Jodid, 402 mg des in Beispiel 6 vorgestellten Magentafarbstoffs, 0,15 g Gellan Gum sowie 108 mg des Kaliumsalzes von 2,4-Dichloro-6-hydroxytriazin (Kaliumsalz).
d) wie c; das Triazinsalz wird jedoch durch 0,49, 0,91 bzw. 1,41 mmol Kaliumionen (teils als Hydroxid, teils als Nitrat) ersetzt.

### Giesslösung mit einem chromogenen Farbkuppler:

100 g eines blauempfindlichen, auf pH 6,5 gestellten Lösungsansatzes enthalten 5,55 % Gelatine, 0,98 g Silber als Silberbromidemulsion, 2,3 g Gelbkuppler, der als Oelemulsion mit nachstehend beschriebener Zusammensetzung eingebracht wird, 0,30 g Gellan Gum sowie 2,7 mmol Kaliumnitrat.

Die Herstellung der Kuppleremulsion folgt der in DE 27 16 204, Beispiel 7, beschriebenen Vorgehensweise. Auf 1 kg eines Gelbkupplers der Formel entfallen dabei 3,0 kg Aethylacetat, 250 g Trikresylphosphat sowie 50 g von Natrium-isopropyl-naphthalinsulfonat.

### Giesslösung für ein Schwarzweissmaterial:

100 g eines auf pH 6,0 gestellten Lösungsansatzes enthalten 6,4 g Gelatine, 1,87 g Silber als Chlorobromidemulsion, 0,30 g Gellan Gum sowie 60 mg Bariumnitrat und 100 mg 2,4-Dichloro-6-hydroxytriazin (Kaliumsalz).

Die genannten Lösungen werden nach dem eingangs geschilderten Verfahren hinsichtlich Erstarrungsverhalten untersucht. Der erfindungsgemässe Polysaccharidzusatz bewirkt in allen Fällen eine Erhöhung der Erstarrungstemperatur und zusätzlich eine markante Verkürzung der Erstarrungszeit. Ein Vergleich des Erstarrungsverhaltens der erfindungsgemässen Giesslösungen a und b mit demjenigen der entsprechenden zusatzfreien Lösungen (nicht erfindungsgemäss) ergibt: Die Erstarrungstemperaturen steigen - je nach Gellan-Gum-Gehalt - von 16 bis 17°C auf Werte zwischen 38 und 42°C an. Die Kühlzeiten verkürzen sich von etwa 18 auf 2 bis 4 Sekunden. Die Erstarrungszeiten gehen von 7 (Lösung a) bzw. 8 Sekunden (Lösung b) auf weniger als 1 Sekunde zurück.

Aehnliche Resultate werden auch erzielt, wenn man das zweiwertige Metallsalz durch das als Gelatinehärter wirkende Triazinsalz oder ein anderes Alkalimetallsalz ersetzt (Lösungen c und d). Für Lösung c findet man eine Erstarrungstemperatur von 40,3°C, für die Lösungen d Temperaturen von 35,7, 38,4 bzw. 40,3°C. Ein gleichartiges Verhalten wird auch bei der Giesslösung für das Chromogenverfahren und für das Schwarzweissmaterial beobachtet.

### Beispiel 10: Mottle-Reduktion durch Verwendung schnell erstarrender Giesslösungen.

Auf einen polyäthylenbeschichteten Papierträger werden pro Quadratmeter 25,1 g einer Unterschichtgiesslösung, 40,0 g einer Magentagiesslösung sowie 18,2 g einer Schutzschichtgiesslösung aufgebracht. Die Lösungen haben die folgende Zusammensetzung:
100 g Unterschichtgiesslösung enthalten
a) 8,5 g Gelatine sowie 50 mg Bariumnitrat in Wasser
b) wie a, jedoch zusätzlich noch 0,3 g Gellan Gum
100 g Magentagiesslösung enthalten
a) 6,0 g Gelatine, 0,52 g Silber als stabiliserte, grün sensibilisierte Silberbromojodidemulsion mit 2,6 Mol-% Jodid, 402 mg des in Beispiel 6 vorgestellten Magentafarbstoffs sowie 75 mg Bariumnitrat.
b) wie a, jedoch zusätzlich noch 0,25 g Gellan Gum
100 g Schutzschichtgiesslösung enthalten
8,5 g Gelatine und 590 mg des Kaliumsalzes von 2,4-Dichlor-6-hydroxytriazin.

Die Erstarrungstemperatur der beiden erfindungsgemässen Giesslösungen b liegt bei 39,5°C; alle anderen Lösungen erstarren erst bei Temperaturen von 20 bis 25°C. Der unbeschichtete Träger hat eine Anfangstemperatur von 23°C und eine - kalorimetrisch bestimmte - Wärmekapazität von 75 cal/m²·°C. Die gesamte, via Kaskadenguss aufgetragene Giesslösungsmenge beträgt 90 g/m². Ihre Anfangstemperatur liegt bei 45°C, ihre Wärmekapazität bei 90 cal/m²·°C. Unter diesen Umständen bildet sich beim Beguss eine Mischtemperatur von 35°C aus: diese liegt um 4,5°C unter der Erstarrungstemperatur der Lösungen b und stellt sich, wie man durch berührungslose Temperaturmessungen unmittelbar hinter der Giessstelle verifizieren kann, aufgrund der guten Wärmeleitfähigkeiten der Giesslösungen und des Papierträgers praktisch momentan ein. Die erfindungsgemässen Lösungen antworten auf diesen Temperatursprung im Vergleich zu Gelatinelösungen unverzögert, d.h. ihre Gelfestigkeit erreicht sofort endliche Werte. Deshalb erstarren bei Variante b die beiden unteren Giesslösungen in der gleichen Form wie unmittelbar nach dem Auftrag, während sie sich bei Variante a aufgrund ihrer niedrigen Erstarrungstemperatur ungehindert über die Unebenheiten der Trägeroberfläche verteilen, bevor die Bahn so weit abgekühlt ist, dass die Erstarrung einsetzen kann.

Die beiden Materialvarianten werden im grünen Spektralbereich homogen belichtet und anschliessend dem im Beispiel 6 beschriebenen Verarbeitungsprozess unterworfen. Man erhält eine mittlere Farbdichte von etwa 0,7 Dichteeinheiten. Bei Variante a ist ein starkes Magenta-Mottle festzustellen; bei Variante b ist dieses Mottle nur schwach ausgeprägt.

### Beispiel 11: Photographisches Verhalten erfindungsgemässer Schichten

Die Giesslösungen a, b und d von Beispiel 9 werden, zusammen mit einer geeigneten Schutzschichtgiesslösung, auf einem weissopalen Träger vergossen. 100 g der Schutzschichtgiesslösung enthalten 3,7 g Gelatine sowie 119 mg des Kaliumsalzes von 2,4-Dichloro-6-hydroxytriazin. Ihr pH beträgt 6,5, ihr Flächenauftrag 40 g/m². Die Auftragsmengen für die farbstoffhaltigen Giesslösungen liegen bei 50 (Cyan) bzw. 22 (Gelb) bzw. 40 g/m² (Magenta).

Die so hergestellten Materialien werden hinter einem Stufenkeil im roten (Cyan), blauen (Gelb) bzw. grünen Spektralbereich (Magenta) belichtet, gemäss Beispiel 6 verarbeitet und dann sensitometrisch ausgemessen. Die resultierenden Farbdichtekurven lassen keinen Unterschied zwischen den Vergleichsschichten und den erfindungsgemässen Schichten mit Polysaccharidzusatz erkennen.

## Patentansprüche

1. Schichten für photographische Materialien, dadurch gekennzeichnet, dass sie ein Polysaccharid enthalten, das extracellular durch bakterielle Fermentation von Glukose, Maltose, Sucrose oder Xylose, gegebenenfalls in Gegenwart von Hefe oder Hefe- oder Caseinhydrolysat, gebildet wird und mit ein-, zwei- und/oder dreiwertigen Metallionen Gele ergibt, deren Erstarrungstemperatur zwischen 24 und 45°C liegt.

2. Schichten nach Anspruch 1, dadurch gekennzeichnet, dass sie zusätzlich Ionen ein-, zwei- und/oder dreiwertiger Metalle enthalten.

3. Schichten nach Anspruch 1, dadurch gekennzeichnet, dass sie zusätzlich Gelatine enthalten.

4. Schichten nach Anspruch 3, dadurch gekennzeichnet, dass das Verhältnis von Polysaccharid:Gelatine = 2:1 bis 1:150 beträgt.

5. Schichten nach Anspruch 4, dadurch gekennzeichnet, dass das Verhältnis von Polysaccharid:Gelatine = 2:1 bis 1:70 beträgt.

6. Schichten nach Anspruch 5, dadurch gekennzeichnet, dass das Verhältnis von Polysaccharid:Gelatine = 1:2 bis 1:50 beträgt.

7. Schichten nach Anspruch 1, dadurch gekennzeichnet, dass sie eine Trockenschichtdicke von 0,05 bis 2,00 µm besitzen.

8. Schichten nach Anspruch 1, dadurch gekennzeichnet, dass sie eine Trockenschichtdicke von 0,05 bis 1,00 µm besitzen.

9. Schichten nach Anspruch 1, dadurch gekennzeichnet, dass sie Unterschichten sind.

10. Schichten nach Anspruch 1, dadurch gekennzeichnet, dass sie in Silberfarbbleichmaterialien vorliegen.

11. Schichten nach Anspruch 1, dadurch gekennzeichnet, dass sie als Polysaccharid MX-6 enthalten.

12. Schichten nach Anspruch 1, dadurch gekennzeichnet, dass sie als Polysaccharid Gellan Gum enthalten.

13. Schichten nach Anspruch 11, dadurch gekennzeichnet, dass sie zusätzlich ein Härtungsmittel enthalten.

14. Schichten nach Anspruch 1, dadurch gekennzeichnet, dass sie Gellan Gum enthalten und als Unterschicht in Silberfarbbleichmaterialien vorliegen.

15. Photographisches Material, das auf einem Träger mindestens eine lichtempfindliche Schicht mit einem in Anspruch 1 definierten Polysaccharid enthält.

16. Photographisches Material nach Anspruch 13, das auf einem Träger mindestens eine lichtempfindliche Schicht und mindestens eine Hilfsschicht enthält, wobei die Hilfsschicht ein in Anspruch 1 definiertes Polysaccharid aufweist.

17. Photographisches Material nach Anspruch 16, das auf einem Träger mindestens eine lichtempfindliche Schicht und mindestens eine Hilfsschicht enthält, wobei sowohl die lichtempfindliche Schicht als auch die Hilfsschicht ein in Anspruch 1 definiertes Polysaccharid aufweisen.

18. Photographisches Material nach Anspruch 15, dadurch gekennzeichnet, dass es Silberfarbbleichmaterial ist, das auf einem Träger mindestens eine lichtempfindliche Schicht, mindestens eine einen bleichbaren Bildfarbstoff enthaltende Schicht und mindestens eine Hilfsschicht oder mindestens eine lichtempfindliche, einen bleich baren Bildfarbstoff enthaltende Schicht und mindestens eine Hilfsschicht enthält, wobei die Hilfsschicht in jedem Fall ein in Anspruch 1 definiertes Polysaccharid aufweist.

19. Photographisches Material nach Anspruch 18, dadurch gekennzeichnet, dass die Hilfsschicht eine Unterschicht ist.

20. Verwendung des in Anspruch 1 definierten Polysaccharids in Schichten photographischer Materialien.

21. Verwendung des Polysaccharids nach Anspruch 20 im Gemisch mit Ionen ein-, zwei- und/oder dreiwertiger Metalle und/oder Gelatine in Schichten photographischer Materialien.

22. Verwendung des Polysaccharids nach Anspruch 20 in Schichten von Silberfarbbleichmaterialien.

23. Verwendung des Polysaccharids nach Anspruch 22 in Hilfsschichten von Silberfarbbleichmaterialien.

24. Verwendung des Polysaccharids nach Anspruch 21 im Gemisch mit Ionen ein-, zwei- und/oder dreiwertiger Metalle und/oder Gelatine in Unterschichten von Silberfarbbleichmaterialien.

25. Verwendung von Gellan Gum oder MX-6 nach Anspruch 19 in Schichten photographischer Materialien.

26. Verfahren zur Erhöhung der Erstarrungsgeschwindigkeit gelatinehaltiger photographischer Schichten, dadurch gekennzeichnet, dass man Giesslösungen verwendet, welche ein in Anspruch 1 definiertes Polysaccharid enthalten.

27. Verfahren nach Anspruch 26, dadurch gekennzeichnet, dass man Giesslösungen verwendet, welche MX-6 oder Gellan Gum enthalten.
